# EUROPÄISCHE PATENTSCHRIFT

(11) **EP 0 312 707 B1**
(45) Veröffentlichungstag und Bekanntmachung des Hinweises auf die Patenterteilung: **27.12.1991**
(21) Anmeldenummer: 88111115.7
(22) Anmeldetag: 12.07.1988
(51) Int. Cl.: B41M 5/124

(54) **Lösungen von Farbbildnern, ihre Herstellung und Verwendung**
Colour former solutions, their preparation and use
Solutions de chromogènes, leur préparation et utilisation

(30) Priorität: 23.10.1987 DE 3735976
(43) Veröffentlichungstag der Anmeldung: 26.04.1989
(73) Patentinhaber: Verkaufsgesellschaft für Teererzeugnisse (VfT) mbH, D-4100 Duisburg 12 (DE)
(72) Erfinder: Zellerhoff, Robert Dr., D-4236 Hamminkeln 4 (DE); Gürtler, Margit, D-4173 Kerken 2 (DE)

(56) Entgegenhaltungen:
- EP-A- 0 234 394
- GB-A- 2 075 539

## Beschreibung

Die Erfindung betrifft Lösungen von Farbbildnern in alkylaromatischen Kohlenwasserstoffen.
Entsprechende Lösungen mit einem Gehalt an Farbbildnern von 3 - 8 % werden bei der Herstellung von druckempfindlichen Aufzeichnungsmaterialien verwendet.

Aus transport- und produktionstechnischen Gründen besteht ein Bedarf an entsprechenden Konzentraten mit möglichst hohem Gehalt an Farbbildnern. Dies scheiterte jedoch bislang daran, daß bei den meisten Farbbildnern die Löslichkeitsgrenze bei etwa 2 - 10 Gew.-% Farbbildnern erreicht ist.
Aus DE-A-36 05 552 ist ein Verfahren bekannt, hochkonzentrierte Lösungen von Farbbildnern auf Triphenylmethanbasis in verschiedenen unterschiedlichen Lösemitteln herzustellen, indem die Farbbildner nach ihrer Herstellung in wäßrigem Milieu in das wasserunlösliche Lösemittel eingebracht werden. Dabei lassen sich hochkonzentrierte Lösungen mit einem Gehalt von 10 - 50 Gew.-% bevorzugt 10 - 35 Gew.-% an Farbbildnern herstellen.
Die entsprechenden Lösungen sind einerseits auf Farbbildner auf Basis von Triphenylmethanderivaten und auf die Lösung von jeweils nur einem Farbbildner beschränkt. Andererseits ist das Verfahren an die Herstellung des Farbbildners gekoppelt, d. h., die Herstellung der Lösungen ist für ein Unternehmen, das die fertigen, trocknen Farbbildner bezieht, nicht möglich. Zudem ist das Verfahren aufwendig, da zumindest Restwasser, oft aber auch noch zusätzliche Hilfslösungsmittel aus der Farbbildnerlösung entfernt werden müssen.

Es ist daher Aufgabe der Erfindung, Lösungen von gegebenenfalls mehreren Farbbildnern in alkylaromatischen Kohlenwasserstoffen bereitzustellen, die auch mehr als 50 % Farbbildner enthalten können, die nicht auf nur eine Gruppe von Farbbildnern beschränkt sind und die in einfacher Weise auch mit trockenen, als Handelsware bezogenen, Farbbildnern hergestellt werden können, ohne daß weitere Hilfslösemittel oder Wasser zusätzlich verwendet und abgetrennt werden müssen.

Die Lösung der Aufgabe erfolgt durch Bereitstellen von Lösungen von Farbbildnern gemäß der Ansprüche 1 bis 4 und durch ein Verfahren zu ihrer Herstellung gemäß der Ansprüche 5 bis 7. Die erfindungsgemäßen Lösungen sind Konzentrate und werden zur Herstellung von druckempfindlichen Aufzeichnungsmaterialien verwendet.

Es ist bekannt, daß sich die meisten Stoffe umso besser in einem Lösemittel lösen, je höher dessen Temperatur ist. Beim Abkühlen dieser, bei höherer Temperatur hergestellten Lösungen, kristallisiert der gelöste Stoff aus, bis das jeweilige Lösungsgleichgewicht erreicht ist. Entsprechendes gilt auch für Lösungen von Farbbildnern in alkylaromatischen Kohlewasserstoffen: Stellt man z. B. 20 %ige Lösungen der Farbbildner her, indem diese bei 100 °C in alkylaromatischen Kohlenwasserstoffen gelöst werden, so bilden sich beim Abkühlen gesättigte Lösungen. Die über den Sättigungsgrad liegende Menge an eingebrachtem Farbbildner kristallisiert aus. Bei handelsüblichen Farbbildnern liegt der Sättigungsgrad in alkylaromatischen Kohlenwasserstoffen bei Raumtemperatur bei etwa 2 - 10 Gew.-%, bezogen auf die Lösung.
Überraschenderweise aber tritt dieser Effekt nicht mehr auf, wenn in den alkylaromatischen Kohlenwasserstoffen mehr als 40 Gew.-%, bezogen auf die Lösung, Farbbildner gelöst werden. Beim Abkühlen derartiger hochübersättigter Lösungen kristallisieren keine Farbbildner aus. Es verbleibt vielmehr eine homogene, hochviskose Lösung, die bei Raumtemperatur mehrere Wochen stabil bleibt. Die Lösung kann durch Hinzufügen entsprechenden weiteren Lösemittels auf einen Gehalt von 3 - 10 Gew.-% verdünnt werden. Sie kann somit als Konzentrat eines Farbbildners dienen.

Alkylaromatische Kohlenwasserstoffe sind aromatische Verbindungen, die Alkylgruppen mit vorzugsweise 1 - 18 Kohlenstoffatomen enthalten, wie Alkylbiphenyle, insbesondere iso-Propyl-biphenyl, tert.-Butylbiphenyl, Dialkyl-biphenyl, insbesondere Di-isopropylbiphenyl und Di-tert.-butyl-biphenyl, Alkylbenzole, hydrierte und teilhydrierte Terphenyle, insbesondere Cyclohexyldiphenyl und Alkylnaphthaline wie Mono-, Di-und Trialkylnaphthaline mit Alkylgruppen die 1 bis 4 C-Atome enthalten können.
Die bevorzugten alkylaromatischen Kohlewasserstoffe sind Dialkylnaphthaline, wobei die Alkylketten gleich oder verschieden sind und jeweils 1 bis 4 C-Atome enthalten können.
Beispiele hierfür sind Dimethyl-, Diethyl-, Diisopropyl, Di-tert.-butyl-, Methyl-ethyl-, Methyl-propyl, Methyl-isopropyl-, Methyl-butyl-, Methyl-tert.-butyl- oder Isopropyl-tert.-butylnaphthaline, wobei die Position der Alkylgruppen am Naphthalinring beliebig ist. Aus technischen und wirtschaftlichen Gründen bevorzugt sind Gemische verschiedener Alkylnaphthaline sowie Gemische von an verschiedenen Stellen substituierten Naphthalinen (Isomerengemisch).

Erfindungsgemäß verwendbare Farbbildner sind die in druckempfindlichen Aufzeichnungsmaterialien üblicherweise eingesetzten Farbbildner der verschiedenen Gruppen wie z. B. 3,3-Bis-(aminophenyl)-phthalide, 3,3-Bis-(indolyl)-phthalide, 3-Amino-fluorane, Spirodipyrane, Chromenoindole, Phenoxazine, Carbazolyl-methane, oder Triarylmethane.
Diese Farbbildner können einzeln oder im Gemisch mit einem oder mehreren, auch der verschiedenen Gruppen in den erfindungsgemäßen Lösungen enthalten sein. Gerade die Gemische von Farbbildnern spielen eine große Rolle, um gezielte Farben und Farbtönungen zu erzielen. Obwohl sich generell alle diese Farbbildner in allen erfindungsgemäßen alkylaromatischen Kohlenwasserstoffen lösen, sind nicht alle Farbbildner in ihrem Löseverhalten gleich. Es unterscheidet sich je nach Aromatizitätsgrad des Farbbildners. Da sich aber auch die alkylaromatischen Kohlenwasserstoffe in ihrem Aromatizitätsgrad unterscheiden, besteht für den Fachmann die Möglichkeit, die eingesetzten Farbbildner und Lösemittel entsprechend ihrem Aromatizitätsgrad aufeinander abzustimmen, d. h. er kann z. B. bei Verwendung von Farbbildnern mit einem Anteil an langkettigen aliphatischen Gruppen als alkylaromatische Kohlenwasserstoffe solche bevorzugt einsetzen, die einen Anteil an langkettigen aliphatischen Substituenten haben, um eine möglichst gute Löslichkeit zu erzielen. Hierzu kann es auch zweckmäßig sein, ein Gemisch verschiedener alkylaromatischer Kohlenwasserstoffe einzusetzen.
Die Herstellung von hochkonzentrierten Lösungen von Farbbildnern in alkylaromatischen Lösemitteln, die auch die beanspruchten Lösungen umfassen, aber nicht auf sie beschränkt sind, erfolgt dadurch, daß die Farbbildner in der gewünschten Konzentration, die im Bereich von 40 bis 75 % liegen kann, in an sich bekannter Weise bei erhöhter Temperatur, in den alkylaromatischen Kohlenwasserstoffen gelöst, und diese Lösungen auf Umgebungstemperatur abgekühlt werden. Dieser Lösevorgang erfolgt bei einer Temperatur im Bereich von 65 °C bis zur Siedetemperatur des Lösemittels. Ist allerdings der Zersetztungspunkt des Farbbildners niedriger als der Siedepunkt des Lösemittels so bildet die Zersetztungtemperatur den oberen Grenzwert. Im allgemeinen erfolgt der Lösevorgang bei einer Temperatur im Bereich von 65 - 160 °C, bevorzugt im Bereich von 80 - 120 °C.
Erhalten werden hochviskose Lösungen aus denen auch bei mehrwöchiger Lagerung sowie auch beim Abkühlen auf Temperaturen bis zu - 10 °C keine Farbbildner auskristallisieren. Andererseits können diese hochkonzentrierten Lösungen durch Vermischen mit entsprechenden Mengen an alkylaromatischen Kohlenwasserstoffen bei Raumtemperatur, bevorzugt aber bei leicht erhöhter Temperatur bis etwa 50 °C auf eine Konzentration von 3 - 10 % verdünnt werden. Diese Lösungen werden als Farbbildnerlösungen mikroverkapselt in druckempfindlichen Durchschreibepapieren eingesetzt.

### Beispiele

### Beispiel 1

40 g eines handelsüblichen Farbbildnergemisches für schwarze Durchschriften druckempfindlicher Durchschreibepapiere werden mit 60 g Dimethylnaphthalin (Isomerengemisch) angeteigt und unter Rühren auf 65 °C erwärmt. Dabei löst sich der Farbbildner im Dimethylnaphthalin zu einer klaren Lösung. Diese Lösung ist auch nach dem Abkühlen auf Raumtemperatur nach 2 Wochen noch stabil.

### Beispiel 2

300 g Diisopropylnaphthalin (Isomerengemisch) werden auf 160 °C erhitzt. Unter Rühren werden 700 g eines Farbbildnergemisches entsprechend Beispiel 1 zugegeben und so lange gerührt, bis sich eine klare Lösung gebildet hat. Beim Abkühlen auf Raumtemperatur entsteht eine hochviskose, homogene Lösung in der auch nach 2 Wochen Lagerung keine Ausfällung zu erkennen ist.
Eine Probe der Lösung wird 2 d bei - 10 °C gelagert. Auch hier ist keine Ausfällung zu beobachten.
100 g der Lösung werden mit 900 g Diisopropylnaphthalin versetzt und unter Rühren auf 40 °C erwärmt. Es entsteht eine klare Lösung mit einem Gehalt an 7 % Farbbildner.

### Beispiel 3 (Vergleichsbeispiel)

30 g eines Farbbildnergemisches entsprechend aus Beispiel 1 werden bei 65 °C in Dimethylnaphthalin gelöst und danach auf Raumtemperatur abgekühlt. Nach einem d hat sich am Boden des Gefäßes ein Belag an auskristallisiertem Farbbildner abgesetzt.

## Patentansprüche

1. Lösungen von Farbbildnern in alkylaromatischen Kohlenwasserstoffen, **dadurch gekennzeichnet,** daß sie mehr als 50 und weniger als 75 Gew.-% Farbbildner, bezogen auf die Lösung, enthalten.

2. Lösungen nach Anspruch 1, **dadurch gekennzeichnet,** daß sie 55 - 65 Gew.-% Farbbildner, bezogen auf die Lösung, enthalten.

3. Lösungen nach den Ansprüchen 1 uns 2, **dadurch gekennzeichnet**, daß die alkylaromatischen Kohlenwasserstoffe Alkylnaphthaline sind.

4. Lösungen nach den Ansprüchen 1 bis 3**, dadurch gekennzeichnet,** daß die alkylaromatischen Kohlenwasserstoffe Dialkylnaphthaline sind, wobei die Alkylketten gleich oder verschieden sind und jeweils 1 bis 4 C-Atome enthalten können.

5. Verfahren zur Herstellung von hochübersättigten Lösungen von Farbbildnern in alkylaromatischen Lösemitteln, **dadurch gekennzeichnet,** daß bei einer Temperatur im Bereich zwischen 65 °C und der Siedetemperatur des alkylaromatischen Kohlenwasserstoffs bzw., sofern sie niedriger ist, der Zersetztungstemperatur des Farbbildners, der Farbbildner oder das Farbbildnergemisch bis zur gewünschten Konzentration im alkylaromatischen Kohlenwasserstoff gelöst und die Lösung auf Umgebungstemperatur abgekühlt wird.

6. Verfahren nach Anspruch 5, **dadurch gekennzeichnet,** daß die Herstellung der Lösung in einem Temperaturbereich von 65 - 160 °C erfolgt.

7. Verfahren nach Anspruch 5, **dadurch gekennzeichnet,** daß die Herstellung der Lösung in einem Temperaturbereich von 80 - 120 °C erfolgt.

8. Verwendung der Lösungen nach den Ansprüchen 1 bis 4 zur Herstellung von druckempfindlichen Aufzeichnungsmaterialien.

## Claims

1. Solutions of colour formers in alkyl aromatic hydrocarbons, characterised in that they contain more than 50 and less than 75 weight per cent colour formers, relative to the solution.

2. Solutions according to Claim 1, characterised in that they contain 55 - 65 weight per cent colour formers, relative to the solution.

3. Solutions according to Claims 1 and 2, characterised in that the alkyl aromatic hydrocarbons are alkyl naphthalenes.

4. Solutions according to Claims 1 to 3, characterised in that the alkyl aromatic hydrocarbons are dialkyl naphthalenes, the alkyl chains being identical or different and being able to contain 1 to 4 C-atoms in each case.

5. A method of producing highly supersaturated solutions of colour formers in alkyl aromatic solvents, characterised in that, at a temperature in the range between 65°C and the boiling temperature of the alkyl aromatic hydrocarbon and/or, as long as it is lower, the decomposition temperature of the colour former, the colour former or the mixture of colour formers is dissolved in the alkyl aromatic hydrocarbon until it reaches the desired concentration, and the solution is cooled to the ambient temperature.

6. A method according to Claim 5, characterised in that the solution is produced in a temperature range of 65 - 160°C.

7. A method according to Claim 5, characterised in that the solution is produced in a temperature range of 80 - 120°C.

8. Use of the solutions according to Claims 1 to 4 for the production of pressure-sensitive recording materials.

## Revendications

1. Solutions de chromogènes dans des hydrocarbures alkylaromatiques, caractérisées en ce qu'elles contiennent plus de 50 et moins de 75% en poids de chromogènes,par rapport à la solution.

2. Solutions selon la revendication 1, caractérisées en ce qu'elles contiennent 55-65% en poids de chromogènes, par rapport à la solution.

3. Solutions selon les revendications 1 et 2, caractérisées en ce que les hydrocarbures alkylaromatiques sont des alkylnaphtalènes.

4. Solutions selon les revendications 1 à 3, caractérisées en ce que les hydrocarbures alkylaromatiques sont des dialkylnaphtalènes, les chaînes alkyles étant identiques ou différentes et pouvant contenir respectivement 1 à 4 atomes de C.

5. Procédé pour la préparation de solutions fortement sursaturées de chromogènes dans des solvants alkylaromatiques, caractérisé en ce qu'à une température située dans la gamme entre 65°C et la température d'ébullition de l'hydrocarbure alkylaromatique ou de la température de décomposition du chromogène dans la mesure où elle est inférieure à cette température d'ébullition, le chromogène ou le mélange de chromogènes est dissous jusqu'à la concentration souhaitée dans l'hydrocarbure alkylaromatique et que la solution est refroidie à la température ambiante.

6. Procédé selon la revendication 5, caractérisée en ce que la préparation de la solution a lieu dans une plage de températures de 65 - 160°C.

7. Procédé selon la revendication 5, caractérisé en ce que la préparation de la solution a lieu dans une plage de températures de 80 - 120°C.

8. Utilisation des solutions selon les revendications 1 à 4 pour la préparation de supports automarqueurs sensibles à la pression.
